# FASCICULE DE BREVET EUROPEEN

(11) **EP 0 088 465 B1**
(45) Date de publication et mention de la délivrance du brevet: **02.07.1986**
(21) Numéro de dépôt: 83200279.4
(22) Date de dépôt: 24.02.1983
(51) Int. Cl.: C23C 18/40

(54) **Mélange stabilisant pour un bain de cuivrage chimique**
Stabilisierte stromlose Kupferplattierlösung
Stabilized electroless copper-plating solution

(30) Priorité: 09.03.1982 IT 6727282
(43) Date de publication de la demande: 14.09.1983
(73) Titulaire: ALFACHIMICI S.p.A., 10024 Moncalieri (Turin) (IT)
(72) Inventeur: Tomaiuolo, Francesco, Dr., I-10143 Torino (IT); Bocchino, Mauro, I-10126 Torino (IT)
(74) Mandataire: Patrito, Pier Franco, Dr. Ing.

## Description

La présente invention se réfère à une solution aqueuse pour le cuivrage anélectrique et autocatalytique, contenant une source d'ions cuivriques, une source d'ions oxhydryliques, un agent réducteur et un agent complexant en une quantitét permettant de maintenir les ions cuivriques solubles en milieu alcalin.

Les bains de cuivrage anélectrique et autocatalytique, dits "bains de cuivrage chimique", sont capables de déposer une couche de cuivre sur un support catalytique, sans l'intervention d'une source d'électrons extérieure. Généralement, ces bains sont constitués par des solutions aqueuses contenant un sel de cuivre, un agent complexant du cuivre, un agent réducteur et un régulateur du pH.

Le cuivre peut être utilise sous forme de sulfate, halogénure, nitrate, fluoborate, acétate ou sous forme d'autres sels inorganiques ou même organiques. En général, pour des raisons économiques, on préfère utiliser le cuivre sous forme de sulfate pentahydrate.

L'agent complexant a la fonction de maintenir en solution le cuivre dans le milieu alcalin nécessaire à la réaction de dépôt. Dans ce but il est possible d'utiliser le sel de Rochelle (tartrate de sodium et potassium) ou bien l'acide gluconique ou des gluconates, l'acide nitrilo triacétique ou ses sels alcalins, la triéthanolamine ou même des complexants tels que l'acide éthylènediaminetétracétique et ses sels de sodium, le N-hydroxyéthyléthylènediamine- triacétate, la N, N, N¹, N¹, tetra(2-hydroxy-propyl)-éthylènediamine et d'autres.

L'agent réducteur du cuivre qui est normalement utilisé dans les bains de cuivre chimique est constitué par le formaldéhyde ou ses dérivés ou précurseurs, tels que la paraformaldéhyde, le trioxane ou similaires. On utilise aussi comme agents réducteurs les borohydrures des métaux alcalins, tels que le borohydrure de sodium ou les boranes du type diméthylaminoborane et d'autres. Dans ce but il est aussi possible d'utiliser des hypophosphites de métaux alcalins.

Le régulateur du pH a la fonction de maintenir un degré d'alcalinité optimale pour la réaction d'oxydo-réduction qui mène au dépôt d'une couche de cuivre sur le support catalytique. Normalement on travaille à des pH compris entre 10 et 14 et pour maintenir ces valeurs du pH on utilise de l'hydroxyde de sodium ou de potassium.

En plus de ces composants fondamentaux, les bains de cuivre chimique comprennent aussi toute une série de produits présents en des petites concentrations, comme stabilisateurs, mouillants etc.

Les produits qui exercent une action stabilisante et qui sont employés dans la technique courante sont en général des sels de mercure, des cyanures de métaux alcalins, des nitriles organiques ou des composés contenant du soufre en forme bivalente tels que le 2-mercaptobenzotriazole, la thiourée, des sulfures inorganiques tels que les sulfures des métaux alcalins ou des thiocyanates ou dithionates de métaux alcalins. Ces stabilisants sont en général des poisons catalytiques et beaucoup d'entre eux ont la caractéristique de réduire fortement la vitesse de dépôt ou, à la limite, de bloquer totalement le bain, c'est à dire de le rendre non autocatalytique.

Dans l'emploi de ces bains de cuivrage chimique pout métalliser des surfaces métalliques, il est seulement nécessaire de procédér à un soigneux dégraissage des surfaces. Quand, au contraire, on désire métalliser des surfaces non métalliques, il est nécessaire de rendre ces surfaces catalytiques et, par conséquent, réceptives pour le dépô2t successif de cuivre chimique.

Dans ce but on procède généralement à un traitement qui a la fonction de dégraisser soigneusement les surfaces et de les conditionner afin de promouvoir, dans la phase successive de catalyse, l'adhésion d'une couche mince et uniforme de métal noble.

L'opération suivante prévoit le contact de ces surfaces avec la solution du catalyseur, qui est en général à base de chlorure de palladium et chlorure stanneux en solution acide par HCI ou en solution saline avec NaCI ou LiCI. Cette solution contient un composé de palladium et d'étain, présent sous forme colloïdale. Ensuite on procède à la phase d'accélération, qui a la fonction d'empêcher le transport de particules grossieres de catalyseur, non adhérentes au substrat à métalliser, dans le bain de cuivrage chimique. En outre ce bain d'accélération a la fonction d'augmenter le rapport palladium/étain dans l'ensemble colloïdal afin d'en élever les capacités catalytiques. En général cette solution est une solution acide par acide fluoborique, perchlorique ou similaire, ou bien une solution alcaline par NaOH ou autre.

Le dépôt de cuivrage sans courant trouve application dans le domaine décoratif et dans la technique d'électro-moulage, dans laquelle sur un support plastique, rendu conducteur par un dépôt de cuivre chimique, est déposée une épaisseur appropriée de métal qui peut donc prendre des formes qu'on ne peut pas obtenir par aucune autre technique de travail. Mais le dépôt sans courant trouve sortout son application dans le domaine de l'électronique, et particulièrement dans la production de circuits imprimés avec trous métallisés.

Pour obtenir une épaisseur consistante dans un temps acceptable, il est nécessaire d'utiliser un bain à haute vitesse de dépôt, qui travaille généralement à haute température ou qui contient une considérable concentration des composants actifs, tels que la source d'ions cuivriques et l'agent réducteur. Dans la pratique, la mise en aeuvre conduction de bains avec ces caractéristiques opératives se révèle très difficile à cause de la haute instabilité que ces bains manifestent, avec cuivrage du fond des cuves et décompositions incontrôlées.

La présente invention s'insère dans ce domaine et elle se propose de permettre une stabilisation optimale du bain sans pour cela nuire à ses caractéristiques opératives de vitesse de dépôt et aux caractéristiques physiques du dépôt qu'on obtient, telles que la brillance et la ductilité.

Le but de la présente invention est de stabiliser un bain pour le dépôt anétectrique et . autocatalytique de cuivre en utilisant un mélange de stabilisants qui, pris dans leur ensemble, agissent synergiquement et de manière particulièrement efficace.

Ce but est atteint, suivant l'invention, par une solution aqueuse pour le cuivrage anélectrique et autocatalytique, contenant une source d'ions cuivriques, une source d'ions oxhydryliques, un agent réducteur et un agent complexant en une quantité permettant de maintenir les ions cuivriques solubles en milieu alcalin, caractérisée en ce qu'elle contient en outre un mélange stabilisant constitué par l'allyl-thiourée, par au moins un ferrocyanure d'un métal alcalin ou d'ions d'ammonium et par au moins un octylphényléther de polyoxyde d'éthylène avec 9-10 moles d'oxyde d'éthylène par mole d'octylphénol, lesdits trois composés stabilisants manifestant une action synergique.

Des modes particuliers de réalisation de l'invention sont indiqués dans les revendications dépendantes

L'allyl-thiourée permet d'obtenir un dépôt particulièrement brillant et clair sans taches ou ombres, contrairement à la thiourée qui provoque des effets de dépôt et des aspects irréguliers de la surface. L'allyl-thiourée développe efficacement son action à des concentrations comprises entre des traces et quelques milligrammes par litre, au delà desquelles, étant un poison catalytique comme tous les composés bivalents du soufre, elle serait capable de bloquer totalement le bain et d'empêcher alors le dépôt de cuivre. L'intervalle optimal de concentration est compris entre 0,1 et 2,5 ppm.

Le ferrocyanure peut être présent comme sel de métaux alcalins ou de ions d'ammonium mais, préférablement, comme sel de potassium. Le ferrocyanure agît dans un intervalle de concentrations assez large, qui s'étend de 100 à 3000 parties par million. L'intervalle optimal afin qu'il il déroule concrètement l'action stabilisante synergique en coopération avec les deux autres stabilisants, selon la présente invention, est de 500 à 1500 ppm environs.

Le troisième stabilisant en question est un octylphényléther de polyoxyde d'éthylène avec 9-10 moles de oxyde d'éthylène par mole d'octylphénol, avec un poids moléculaire moyen de 650 environ. Ce produit a le nom commercial de Triton x-100® et il est produit par la Rohm and Haas Co. Le Triton x-100 est un tensio-actif particulièrement efficace et il est déjà utilisé comme tel dans la préparation des bains pour le dépôt de cuivre sans courant électrique. Mais, selon la présente invention, le Triton x-100 est utilisé spécifiquement comme stabilisant en concomitance avec les deux autres stabilisants décrits précédemment, et non en vue de son action tensio-active. Cela sera mis en évidence, dans les exemples qui suivront, par la circonstance que, si l'on utilise à ce but un autre tensio-actif, appartenent du reste à une famille chimique très similaire à celle du Triton x-100, l'action synergique de la stabilisation disparaît. Le Triton x-100 peut être présent en des concentrations comprises entre 0,1 et 5 g/I; mais il déroule une action optimale selon la finalité de la présente invention à des concentrations comprises entre 0,4 et 0,8 g/I. A des concentrations inférieures à 0,4 g/1 la vitesse de dépôt du bain augmente sensiblement mais sa stabilité ne donne pas de suffisantes garanties. Si l'on surpasse la limite de 0,8 g/I, la vitesse de dépôt ralentit remarquablement sans que la stabilité du bain s'améliore appréciablement.

Lesdits trois composés, dans leur mélange et aux concentrations selon la présente invention, ont révélé une action synergique inattendue, et tellement efficace aux concentrations relatives, que même en l' absence d'un seul des trois agents l'action synergique stabilisante serait beaucoup plus limitée.

Selon la présente invention, il est possible d' obtenir une très bonne stabilisation d'un bain pour le cuivrage sans l'aide de courant électrique et qui a comme caractéristique particulière une vitesse de dépôt élevée mais contrôlée.

Pour mieux illustrer l'objet de la présente invention on donne dans la suite quelques exemples qui mettent en évidence l'action synergique développée par les stabilisants susdits lors qu'ils sont utilisés simultanément.

### Exemple No. 1

On a préparé une série de bains qui diffèrent par le système stabilisant adopté, mais ont en commun la composition de base suivante:
Cu S0₄. 5 N₂O:12 g/l
HCHO: 5 g/I
N, N, N¹, N¹,tetra(2-hydroxypropyl)-éthylènediamine: 20 g/I
NaOH: 8,5g/1

Ces bains ont été soumis à un traitement de décomposition accélérée pour mettre en évidence les différences réelles de stabilité. Dans ce but on les a chauffés à 70 ° C et on les a traités avec la même surface de papier filtre préalablement imprégnée avec du catalyseur et activée. On reporte dans le suivant tableau No. 1 les différents systèmes de stabilisants employés et les temps de décomposition correspondants obtenus à travers une moyenne d'au moins trois données expérimentales.

En observant les données reportées dans le tableau No. 1 on peut observer que l'utilisation simultanée des trois stabilisants, objet de la présente invention, comporte une augmentation complètement imprévisible de la stabilité du bain de auivroge chimique. D'autant plus surpremante est la donnée relative au cas 9), dans lequel le Triton x-100 a été substitué par un tensio-actif commercialement connu comme EthyIan-20• et produit par la Lankro, qui est souvent utilisé dans les bains de cuivrage chimique.

L'Ethylan-20 appartient à la même famille chimique du Triton x-100; il s'agît d'un tensio-actif non ionique polyoxyéthylénique et plus exactement un nonylphényléther de polyoxyde d'éthylène avec environs 20 moles d'oxyde d'éthylène par mole de nonylphénol, et donc un peu plus lourd et hydrophile que le Triton x-100. Dans ce cas, l'accroissement de stabilité dérivant de l'emploi du mélange stabilisant ternaire disparaît totalement, confirmant ainsi que le Triton x-100 n'agît pas exclusivement comme tensio-actif et que pourtant il ne peut pas être substitué par un autre agent tensio-actif quelconque.

### Exemple No. 2

Comme pour le cas de l'exemple No. 1 on a préparé neuf bains qui diffèrent dans le système stabilisant adopté, correspondant aux cas 1) - 9) de l'exemple précédent, mais qui ont en commun la composition de base qui suit:

On a alors procédé à un traitement de décomposition complètement analogue à celui qui a été décrit dans l'exemple No. 1. Les résultats obtenus ont été les suivants:

Comme on peut le remarquer en examinant ces données, la stabilité des bains pris en considération est tout à fait analogue à celle des cas correspondants de l'exemple No. 1, ainsi confirmant le caractère synergique du mélange stabilisant ternaire objet de la présente invention.

### Exemple No. 3

Comme dans les autres exemples précédents, on a préparé plusieurs bains avec les différents systèmes stabilisants décrits dans les exemples No. 1 et 2, mais qui ont en commun la composition suivante de base:

Ces bains ont été soumis au même traitement de décomposition accélérée des exemples précédents et les résultats sont donnés par le tableau suivant:

Encore une fois, le comportement des divers systèmes stabilisants a été confirmé et le caractère exceptionnel du cas 8), correspondant à un mélange ternaire d'allyl-thiourée, ferrocyanure de potassium et Triton x-100⁰, est mis en évidence par le long temps nécessaire pour la décomposition accélérée du bain qui contient ce mélange.

En plus des caractéristiques remarquables de stabilité conférées au bain par le système stabilisant objet de la présente invention, les caractéristiques physiques des dépôt que l'on peut obtenir sont excellentes et, particulièrement, la brillance et la ductilité, comme l'exemple qui suit le met en évidence.

### Exemple No. 4

On a préparé plusieurs éprouvettes identiques et constituées par des plaques de verre rendues rudes par un traitement avec une solution de bifluorure d'ammonium. Ces éprouvettes ont été catalysées par le cycle suivant:
- Dégraissage 5' 65 °C
- Lavage 2' 20 °C
- Catalyse (PdCl₂+SnCl₂+HCl) 5' 50 °C
- Lavage 2' 20 ° C
- Accélération (HBF₄ au 3%) 5' 20 °C

On a procédé à leur métallisation avec les bains de l'exemple No. 1 en opérant à 55 °C, avec un temps de contact de trois heures et sous une agitation continue. On a opéré avec une charge de 2 dm²/1. Les résultats qui suivent représentent la moyenne d'au moins trois données expérimentales:

La ductilité a été déterminée en détachant le dépôt du support en verre et en le pliant plusieurs fois de 180° tout en appliquant chaque fois une légère pression pour aplatir le bord replié. L'épaisseur du dépôt a été déterminé par gravimétrie, la surface de la plaque étant connue.

Par l'examen des données reportées dans le Tableau No. 4, on peut observer que même la vitesse de décomposition et les caractéristiques physiques de ductilite et brillance, qu'on obtient avec un bain selon la présente invention, sont particulièrement appréciables et présentent un remarquable intérêt pour les applications industrielles.

## Revendications

1 - Solution aqueuse pour le cuivrage anélectrique et autocatalytique, contenant une source d'ions cuivriques, une source d'ions oxhydryliques, un agent réducteur et un agent complexant en une quantité permettant de maintenir les ions cuivriques solubles en milieu alcalin, caractérisée en ce qu'elle contient en outre un mélange stabilisant synergique constitué par l'allyl-thiourée, par au moins un ferrocyanure d'un métal alcalin ou d'ammonium et par au moins un octylphényléther de polyoxyde d'éthylène avec 9-10 moles d'oxyde d'éthylène par mole d'octylphénol

2 - Solution selon la revendication 1, dans laquelle la concentration de l'allyl-thiourée est comprise entre 0,1 et 10 ppm.

3 - Solution selon la revendication 2, dans laquelle la concentration de l'allyl-thiourée est comprise entre 0,5 et 1,5 ppm.

4 - Solution selon la revendication 1, dans laquelle le ferrocyanure est présent sous forme de ferrocyanure de potassium à une concentration comprise entre 100 et 3000 ppm.

5 - Solution selon la revendication 4, dans laquelle le ferrocyanure de potassium est présent à une concentration comprise entre 500 et 1500 ppm.

6 - Solution selon la revendication 1, caractérisée en ce que l'octylphényléther de polyoxyde d'éthylène avec 9-10 moles d'oxyde d'éthylène par mole d'octylphénol est présent à une concentration comprise entre 100 et 5000 ppm.

7 - Solution selon la revendication 6, caractérisée en ce que l'octylphényléther de polyoxyde d'éthylène avec 9-10 moles d'oxyde d'éthylene par mole d'octylphénol est présent à une concentration comprise entre 400 et 800 ppm.

8 - Solution selon la revendication 1, dans laquelle la source d'ions cuivriques est constituée par du sulfate de cuivre pentahydrate.

9 - Solution selon ta revendication 8, dans laquelle le sulfate de cuivre pentahydrate est présent à une concentration comprise entre 1 g/I et la saturation.

10 - Solution selon la revendication 9, dans laquelle le sulfate de cuivre pentahydrate est présent à une concentration comprise entre 5 g/I et 15 g/l.

11 - Solution selon la revendication 1, dans laquelle la source d'ions oxhydryliques est constituée par de l'hydroxyde de sodium.

12 - Solution selon la revendication 11, dans laquelle l'hydroxyde de sodium est présent à une concentration comprise entre 1 g/1 et la saturation.

13 - Solution selon la revendication 12, dans laquelle l'hydroxyde de sodium est présent à une concentration comprise entre 2,5 g/1 et 15 g/1.

14 - Solution selon la revendication 1, dans laquelle l'agent réducteur est constitué par de l'aldéhyde formique ou ses dérivés ou précurseurs.

15 - Solution selon la revendication 14, dans laquelle l'aldéhyde formique est présent à une concentration comprise entre 1 g/l et la saturation.

16 - Solution selon la revendication 15, dans laquelle l'aldéhyde formique est présent à une concentration comprise entre 2 g/1 et 10 g/1.

17 - Solution selon la revendication 1, dans laquelle l'agent complexant est constitué par la N, N, N¹, N¹, tetra(2-hydroxypropyl)-éthylènediamine.

18 - Solution selon la revendication 17, dans laquelle le rapport molaire entre la N, N, N¹, Nl,tetra(2-hydroxypropyl- éthylènediamine et le sulfate de cuivre pentahydrate est compris entre 1 et 10.

19 - Solution selon la revendication 18, dans laquelle le rapport molaire entre la N, N, N¹, N¹, tetra(2-hydroxypropyl)-éthylenediamine et le sulfate de cuivre pentahydrate est compris entre 1 et 1,5.

## Claims

1. An aqueous solution for the electroless and autocatalytic copper-plating, containing a source of cupric ions, a source of hydroxylic ions, a reducing agent and a complexing agent in such a quantity as to allow maintaining the cupric ions soluble in an alkaline medium, characterized in that it further contains a synergistic stabilizing mixture formed by allylthiourea, at least a ferrocianide of an alkali metal or of ammonium and at least an octylphenyl ether of ethylene polyoxide having 9-10 moles of ethylene oxide per mole of octyl phenol.

2. A solution according to Claim 1, wherein the concentration of the allylthiourea ranges between 0,1 and 10 ppm.

3. A solution according to Claim 2, wherein the concentration of the allylthiourea ranges between 0,5 and 1,5 ppm.

4. A solution according to Claim 1, wherein the ferrocyanide is present in the form of potassium ferrocyanide at a concetration ranging between 100 and 3000 ppm.

5. A solution according to Claim 4, wherein the potassium ferrocyanide is present at a concentraion ranging between 500 and 1500 ppm.

6. A solution according to Claim 1, characterized in that the octylphenylether of ethylene polyoxide having 9-10 moles of etylene oxide per mole of octyl phenol is present at a concentration ranging between 100 and 5000 ppm.

7. A solution according to Claim 6, characterized in that the octylphenylehter of ethylene polyoxide having 9-10 moles of ethylene oxide per mole of octyl phenol is present at a concentration ranging between 400 and 800 ppm.

8. A solution according to Claim 1, wherein the source of cupric ions is formed by pentahydrated copper sulphate.

9. A solution according to Claim 8, wherein the pentahydrated copper sulphate is present at a concentration ranging between 1 g/I and the saturation.

10. A solution according to Claim 9, wherein the penthahydrated copper sulphate is present at a concentration ranging between 5 g/I and 15 g/I.

11. A solution according to Claim 1, wherein the source of hydroxylic ions is formed by sodium hydroxide.

12. A solution according to Claim 11, wherein the sodium hydroxide is present at a concentration ranging between 1 g/I and the saturation.

13. A solution according to Claim 12, wherein the sodium hydroxide is present at a concentration ranging between 2,5 g/I and 15 g/I.

14. A solution according to Claim 1, wherein the reducing agent is formed by formic aldehyde or its derivatives or intermediates.

15. A solution according to Claim 14, wherein the formic aldehyde is present at a concentration ranging between 1 g/I and the saturation.

16. A solution according to Claim 15, wherein the formic aldehyde is present at a concentration ranging between 2 g/I and 10 g/I.

17. A solution according to Claim 1, wherein the complexing agent is formed by the N,N,N¹,N,^{I},tetra(2-hydroxypropyl)-ethylenediamine.

18. A solution according to Claim 17, wherein the molar ratio between the N,N,N¹,N¹,tetra(2-hydroxypropyl)-ethylenediamine and the pentahydrated copper sulphate ranges between 1 and 10.

19. A solution according to Claim 18, wherein the molar ratio between the N,N,N¹,N¹,tetra(2-hydroxypropyl)-ethylenediamine and the pentahydrated copper sulphate ranges between 1 and 1,5.

## Patentansprüche

1. Wässerige Lösung zur stromlosen und autokatalytischen Verkupferung, enthaltend eine Kupfer(II)-lonenquelle, eine Hydroxylionenquelle, ein Reduktionsmittel und einen Komplexbildner in einer solchen Menge, die es gestattet, die Kupfer(II)-lonen in einem alkalischen Medium lösbar aufrechtzuerhalten, dadurch gekennzeichnet, dass sie dazu noch eine aus Allylthioharnstoff, wenigstens einem Ferrocyanid eines Alkalimetalls oder des Ammoniums, und wenigstens einem Äthylenpolyoxyd-Octylphenyläther mit 9-10 Äthylenoxydmolen per Octylphenolmol bestehende synergetische stablisierende Mischung enthält.

2. Lösung nach Anspruch 1, in welcher die Konzentration des Allylthioharnstoffes zwischen 0,1 und 10 ppm liegt.

3. Lösung nach Anspruch 2, in welcher die Konzentration des Allylthioharnstoffes zwischen 0,5 und 1,5 ppm liegt.

4. Lösung nach Anspruch 1, in welcher das Ferrocyanid aus Kaliumferrocyanid mit einer zwischen 100 und 3000 ppm liegende Konzentration besteht.

5. Lösung nach Anspruch 4, in welcher die Konzentration des Kaliumferrocyanids zwischen 500 und 1500 ppm liegt.

6. Lösung nach Anspruch 1, dadurch gekennzeichnet, dass der Äthylenpolyoxyd-Octylphenyläther mit 9-10 Äthylenoxydmolen per Octylphenylmol eine zwischen 100 und 5000 ppm liegende Konzentration aufweist.

7. Lösung nach Ansprich 6, dadurch gekennzeichnet, dass der Äthylenpolyoxid-Octylphenyläther mit 9-10 Äthylenoxydmolen per Octylphenylmol eine zwischen 400 und 800 ppm liegende Konzentration aufweist.

8. Lösung nach Anspruch 1, in welcher die Kupferionenquelle aus 5-Wasser-Kupfersulfat besteht.

9. Lösung nach Anspruch 8, in welcher die Konzentration des 5-Wasser-Kupfersulfats zwischen 1 g/1 und die Sättigung liegt.

10. Lösung nach Anspruch 9, in welcher die Konzentration des 5-Wasser-Kupfersulfats zwischen 5 g/I und 15 g/I liegt.

11. Lösung nach Anspruch 1, in welcher die Hydroxylionenquelle aus Natriumhydroxyd besteht.

12. Lösung nach Anspruch 11, in welcher das Natriumhydroxyd eine zwischen 1 g/I und die Sättigung liegende Konzentrtion aufweist.

13. Lösung nach Anspruch 12, in welcher das Natriumhydroxyd eine zwischen 2,5 g/I und 15 g/I liegende Konzentration aufweist.

14. Lösung nach Anspruch 1, in welcher das Reduktionsmittel aus Formaldehyd oder dessen Derivaten oder Zwischenerzeugnissen besteht.

15. Lösung nach Anspruch 14, in welcher das Formaldehyd eine zwischen 1 g/I und die Sättigung liegende Konzentration aufweist.

16. Lösung nach Anspruch 15, in welcher das Formaldehyd eine zwischen 2 g/I und 10 g/I liegende Konzentration aufweist.

17. Lösung nach Anspruch 1, in welcher der Komplexbildner aus N,N,N¹,N¹,tetra(2-hydroxypropyl)äthylendiamin besteht.

18. Lösung nach Anspruch 17, in welcher das Molarverhältnis zwischen dem N,N,N¹,N¹,tetra(2-hydroxypropyl)-äthylendiamin und dem 5-Wasser-Kupfersulfat zwischen 1 und 10 liegt.

19. Lösung nach Anspruch 18, in welcher das Molarverhältnis zwischen dem N,N,N¹,N¹,tetra(2-hydroxypropil)-äthylendiamin und dem 5-Wasser-Kupfersulfat zwischen 1 und 1,5 liegt.
